# EUROPÄISCHE PATENTSCHRIFT

(11) **EP 3 988 004 B1**
(45) Veröffentlichungstag und Bekanntmachung des Hinweises auf die Patenterteilung: **19.02.2025**
(21) Anmeldenummer: 21201018.5
(22) Anmeldetag: 05.10.2021
(51) Int. Cl.: A47L 17/08, A47L 13/16

(54) **REINIGUNGSSCHWAMM UND VERFAHREN ZU SEINER HERSTELLUNG**
CLEANING SPONGE AND METHOD FOR THE PRODUCTION OF SAME
ÉPONGE DE NETTOYAGE ET SON PROCÉDÉ DE FABRICATION

(30) Priorität: 13.10.2020 DE 102020126904
(43) Veröffentlichungstag der Anmeldung: 27.04.2022
(73) Patentinhaber: a&n&a GmbH & Co. KG, 35799 Merenberg (DE)
(72) Erfinder: BERAN, Rudolf, 35799 Merenberg (DE)
(74) Vertreter: Klunker IP Patentanwälte PartG mbB

(56) Entgegenhaltungen:
- EP-A1- 3 424 642
- WO-A2-02/090483
- DE-A1- 102006 005 160
- US-A1- 2018 028 036
- US-B1- 6 352 567

## Beschreibung

Die Erfindung betrifft einen Reinigungsschwamm mit einem Trägerkörper aus einem Schaumstoffmaterial und mit einer Beschichtung auf mindestens einer der Hauptflächen des Trägerkörpers, sowie Verfahren zur Herstellung des Reinigungsschwamms. Der Reinigungsschwamm ist insbesondere geeignet zur Reinigung von Ess- und Kochgeschirr, aber auch zur Reinigung beliebiger anderer Oberflächen in beispielsweise Küche und Bad.

Reinigungsschwämme bestehen typischerweise aus einem Grundkörper aus Schaumstoffmaterial, der als Träger für eine Beschichtung dient, wobei die Beschichtung der eigentliche reinigende Bestandteil ist. Die Beschichtung sollte in der Lage sein, auch starke Verschmutzungen zu entfernen, beispielsweise angetrocknete verkrustete Speisereste, sollte aber auch empfindliche Oberflächen wie beispielsweise teflonbeschichtete Oberflächen nicht verkratzen.

Reinigungsschwämme, die relativ schonend reinigen, sind im Handel erhältlich. Sie bestehen aus einem Trägerkörper aus Polyurethanschaum mit einer Polyurethan-Beschichtung, die Kunststoffpartikel enthält, beispielsweise aus hochdichtem Polyethylen oder aus Polypropylen. Die Partikel werden bei Ausübung von Druck in die Verschmutzungen gedrückt und können diese beschädigen, sodass sie für eine Reinigungsflüssigkeit besser zugänglich werden. Die Kunststoffpartikel sind vergleichsweise weich, sodass bei den meisten zu reinigenden Oberflächen keine Gefahr besteht, dass die Oberflächen bei der Reinigung verkratzt werden. Die Reinigungswirkung kann unterstützt werden durch eine dreidimensionale Oberflächenbeschaffenheit der Reinigungsfläche, das heißt die Reinigungsfläche weist abwechselnd erhöhte und vertiefte Bereiche auf. Auch Reinigungsschwämme mit Vliesschichten aus Kunststofffasern sind bekannt.

US 6 352 567 B1 offenbart einen Schleifkörper, der einen Trägerkörper aus einem Faservlies aufweist, wobei sich in dem Faservlies eine Bindemittelschicht und eine Slurryschicht befinden. Sowohl in der Bindemittelschicht als auch in der Slurryschicht sind Schleifpartikel verteilt, wobei es sich um organische Partikel oder anorganische Partikel unterschiedlicher Härte handeln kann.

EP 3 424 642 A1 offenbart ein poröses Material für ein Polierwerkzeug. Das Material umfasst einen anisotropen elastischen Schaumkörper, der mit einem Schleifpartikel enthaltenden Bindemittel imprägniert ist.

US 2018/0028036 A1 offenbart einen Scheuerkörper mit einem Substrat aus beispielsweise einem Schaumstoffmaterial und mit einer Strukturschicht auf dem Substrat. Die Strukturschicht besteht aus einem Bindemittel, in dem eine Vielzahl keramischer oder organischer Mikropartikel dispergiert ist.

WO 02/090483 A2 offenbart ein imprägniertes Tuch, das sich zur Reinigung harter Flächen eignet. Das Tuch besitzt eine strukturierte Oberfläche mit abrasiven Eigenschaften und ist mit einem Reinigungsmittel imprägniert.

DE 10 2006 005 160 A1 offenbart einen Scheuerkörper, der einen Schwammkörper, auf dem Schwammkörper ein textiles Flächengebilde, und auf diesem eine Scheuermittel-Zusammensetzung aufweist. Die Scheuermittel-Zusammensetzung enthält Scheuerpartikel.

Nachteilig an den bekannten Reinigungsschwämmen ist, dass sich durch Einwirkung mechanischer Kräfte, wie sie beim Gebrauch des Reinigungsschwamms auftreten, Kunststoffpartikel aus der Beschichtung bzw. Kunststofffasern aus dem Vlies lösen. Im Laufe der Gebrauchsdauer eines Schwamms tritt durch die mechanischen Belastungen beim Reinigen ein gewisser Verschleiß der Beschichtung bzw. des Vlieses auf, wodurch bei zunehmenden Alter eines Reinigungsschwamms zunehmend mehr Kunststoffpartikel aus der Beschichtung bzw. Kunststofffasern aus dem Vlies gelöst werden und in Form von sogenanntem "Mikroplastik" in die verwendete Reinigungsflüssigkeit, beispielsweise das Spülwasser beim Geschirrspülen, gelangen. Die Reinigungsflüssigkeit wiederum wird meist in die Kanalisation geleitet und gelangt zusammen mit anderen Abwässern in Kläranlagen, in denen das Mikroplastik zu erheblichen Problemen führt. Es ist nicht oder nur mit größtem Aufwand mit Hilfe spezieller Filter aus dem Abwasser zu entfernen. In den meisten Klärwerken kann das Mikroplastik überhaupt nicht entfernt werden, das heißt es gelangt ins Trinkwasser und damit schließlich in den Körper von Menschen und Tieren, wo es gesundheitsschädliche Wirkungen entfalten kann. Bisher ist noch völlig unklar, welche genauen Folgen Mikroplastik für Menschen, Tiere und Umwelt haben kann. Fest steht jedoch, dass Mikroplastik im Meerwasser zu physiologischen Störungen, vermehrter Tumorbildung und einer erhöhten Sterberate bei Meerestieren führt. Insofern ist zu befürchten, dass Mikroplastik auch Menschen schädigen kann.

Zweifellos ist es erstrebenswert, die Abgabe von Mikroplastik ins Abwasser zu vermeiden.

Aufgabe der vorliegenden Erfindung ist es daher, einen Reinigungsschwamm bereitzustellen, der die Probleme des Stands der Technik vermeidet und bei Gebrauch kein oder zumindest kaum Mikroplastik freisetzt, aber dennoch effizient und schonend reinigt. Der Reinigungsschwamm sollte möglichst universell zur Reinigung unterschiedlicher Oberflächen verwendbar sein, und insbesondere geeignet sein zur Verwendung bei der Reinigung von Essgeschirr und Kochgeschirr wie Töpfen oder Pfannen, auch Kochgeschirr mit kratzempfindlichen Oberflächen wie beispielsweise Teflonbeschichtungen oder anderen Antihaftbeschichtungen.

Die Aufgabe wird gelöst durch den Reinigungsschwamm, wie er im unabhängigen Anspruch 1 beansprucht ist, sowie durch die Verfahren zur Herstellung des Reinigungsschwamms, wie sie in den unabhängigen Ansprüchen 11 und 12 beansprucht sind. Vorteilhafte Ausführungsformen sind in den jeweiligen abhängigen Ansprüchen beansprucht.

Der Reinigungsschwamm sowie Verfahren zu seiner Herstellung sind Aspekte derselben Erfindung. Ausführungen im Zusammenhang mit einem Aspekt der Erfindung gelten daher in gleicher Weise für den jeweils anderen Aspekt der Erfindung.

Der erfindungsgemäße Reinigungsschwamm besteht aus einem Trägerkörper, der mit einer Beschichtung ausgestattet ist, wobei die Beschichtung den Bestandteil darstellt, der die eigentliche Reinigungsaufgabe erfüllt.

Der Trägerkörper ist von an sich konventioneller Art. Es ist ein Schaumstoffkörper mit zwei einander entgegengesetzten Hauptflächen, wobei eine oder beide Hauptflächen mit einer erfindungsgemäßen Beschichtung ausgestattet sein können. Die Abmessungen werden vorteilhafterweise so gewählt, dass der Reinigungsschwamm eine möglichst große Reinigungsfläche aufweist, ausreichend dick ist, um nicht zu reißen, und gut in der Hand einer reinigenden Person liegt.

Als Materialien für den Trägerkörper des Reinigungsschwamms kommen grundsätzlich alle Schaumstoffmaterialien in Frage, die unter Reinigungsbedingungen stabil sind, das heißt den mechanischen Kräften standhalten, die während eines Reinigungsvorgangs auf den Schwamm einwirken, und die auch gegen die Einwirkung von Wasser und gängigen Reinigungsmitteln stabil sind. Ein bewährtes Material ist Polyurethan. Erfindungsgemäß werden für den Trägerkörper bevorzugt Schaumstoffkörper aus Polyurethan verwendet.

Polyurethan ist ein Kunststoff, der sich unter Einwirkung von UV-Licht (Tageslicht) und Feuchtigkeit zersetzt und im letzten Stadium auch von Mikroorganismen abgebaut wird. Reinigungsschwämme aus Polyurethanschaum können daher nach ihrer Entsorgung zur Bildung von Mikroplastik führen. Dieses Mikroplastik, das irgendwann bei der Zersetzung eines entsorgten Reinigungsschwamms entstehen kann, gelangt allerdings üblicherweise nicht ins Abwasser. Dennoch kann es wünschenswert sein, die Menge an verwendetem Polyurethan zu minimieren. Im Rahmen dieser Erfindung wird als Trägerkörper daher gemäß einer weiteren bevorzugten Ausführungsform ein Verbundkörper aus mindestens zwei Schaumstoffmaterialschichten verwendet, die mittels einer Klebstoffschicht miteinander verbunden sind. Eine der Schichten besteht aus einem natürlichen Material, das bei seinem Abbau nicht zu Mikroplastik führt, beispielsweise aus einem Material auf Zellulosebasis wie Viskose. Die mit der Beschichtung ausgestattete Oberfläche des Trägerkörpers ist bevorzugt eine Polyurethan-Oberfläche, weshalb ein Reinigungsschwamm, der beidseitig mit einer erfindungsgemäßen Beschichtung ausgestattet ist, bevorzugt entweder einen Trägerkörper aus Polyurethanschaumstoff oder einen sandwichartigen Verbundträgerkörper mit einer zentralen Viskose-Schaumstoffschicht und zwei Außenschichten aus Polyurethanschaum aufweist. So ist die Haftung zwischen dem Polyurethan-Bindemittel der Beschichtung und der beschichteten Oberfläche am besten.

Alternativ kann ein Verbundträgerkörper aus mindestens zwei Schaumstoffmaterialien, die mittels einer Klebstoffschicht miteinander verbunden sind, an Stelle einer Schicht aus einem natürlichen Material auch eine Schicht aus einem Material mit speziellen Reinigungseigenschaften aufweisen. Eine solche Schicht ist beispielsweise eine Schicht aus Melaminharz. Offenporige Melaminharzschwämme sind als "Schmutzradierer" bekannt. Derartige Schaumstoffe können mit Vorteil auch bei der vorliegenden Erfindung eingesetzt werden. Bei einem Verbundkörper aus einem Schaumstoffmaterial wie beispielsweise Polyurethan und einem Melaminharz-Schaumstoffmaterial befindet sich die reinigende Beschichtung natürlich nicht auf der Melaminharzschicht, sondern auf der Schicht aus dem anderen Schaumstoffmaterial.

Zur Verklebung der Schichten des Verbundträgerkörpers untereinander wird bevorzugt ein Polyurethan-Klebstoff verwendet, insbesondere wenn mindestens eine der Schichten aus Polyurethan besteht.

Die zu beschichtende Oberfläche des Trägerkörpers kann flach, das heißt eben ausgebildet sein oder eine dreidimensionale Oberflächenstruktur aufweisen. Dreidimensionale Oberflächenstrukturen sind beispielsweise rillenförmige Erhebungen und Vertiefungen, die im Wechsel angeordnet sind, oder inselartige Erhöhungen und Vertiefungen, die ein Raster bilden. Derartige Strukturierungen der Trägerkörperoberfläche übertragen sich auf die Beschichtung und können die Reinigungswirkung verbessern, da einerseits die erhabenen Bereiche zum Aufbrechen der Verunreinigungen beitragen können und andererseits die abgelösten Verunreinigungen von den Vertiefungen aufgenommen und von Reinigungsflüssigkeit abtransportiert werden können. Die Reinigungsfläche wird daher nicht durch abgelöste Verunreinigungen blockiert.

Die Beschichtung besteht aus mindestens zwei Arten von Komponenten, den Reinigungspartikeln sowie einem Bindemittel, in dem die Partikel verteilt sind und das sie mit einer Oberfläche des Trägerkörpers verbindet.

Als Bindemittel wird bei der vorliegenden Erfindung ein Polyurethan oder ein Gemisch von Polyurethanen verwendet. Das Polyurethan-Bindemittel muss wie der Trägerkörper unter Reinigungsbedingungen chemisch und mechanisch stabil sein. Bei der Auswahl eines geeigneten Polyurethan-Bindemittels ist es darüber hinaus bevorzugt, Kriterien wie seine Viskosität im unvernetzten Zustand, sowie seine Härte und seine Reißdehnung im vernetzten Zustand zu berücksichtigen.

Die Viskosität ist insbesondere im Hinblick auf gute Auftragungseigenschaften und eine gute Verankerung der Beschichtung an der Oberfläche des Trägerkörpers von Bedeutung. Bevorzugt sollte das Bindemittel ausreichend viskos sein, dass kein Eindringen ins Innere des Trägerkörpers stattfindet, aber dennoch ausreichend fluid sein, um ein Eindringen in Oberflächenporen des Trägerkörpers zu erlauben, wodurch eine verbesserte Fixierung der Beschichtung an dem Trägerkörper erreicht wird. Bevorzugt liegt die Viskosität des Polyurethan-Bindemittels im Bereich von 1.000 bis 12.000 mPas, beziehungsweise die Viskosität der Beschichtungszusammensetzung im Bereich von 5.000 bis 12.000 mPas, besonders bevorzugt im Bereich von 7.000 bis 10.000 mPas.

Bei der vorliegenden Erfindung wird unter dem Begriff "Viskosität" die dynamische Viskosität verstanden. Sie wird unter Verwendung eines Brookfield Viskosimeters nach ISO 2555 bestimmt.

Die Härte der Beschichtung spielt sowohl für die Reinigungseigenschaften als auch für die Haltbarkeit der Verbindung zwischen Trägerkörper und Beschichtung eine Rolle. Die Härte der Beschichtung sollte ausreichend hoch sein, um die Reinigungspartikel bei der Reinigung zu unterstützen, darf aber auch nicht zu groß sein, da der Reinigungsschwamm insgesamt flexibel bleiben muss. Bevorzugt liegt die Shore A-Härte der ausgehärteten Beschichtung im Bereich von 25 bis 85. Besonders bevorzugt ist eine Shore A-Härte von 40 bis 70. Die Shore A-Härte wird nach ASTM D2240-00 mittels Shore Durometer bestimmt.

Die Reißdehnung der vernetzten Beschichtung liegt bevorzugt im Bereich von 40 bis 150%, besonders bevorzugt im Bereich von 50 bis 100%. Eine Reißdehnung in diesem Bereich garantiert eine ausreichende Flexibilität der Beschichtung, dass die Beschichtung bei einem Reinigungsvorgang der Verformung des weichen Trägerkörpers folgen kann. Eine ausreichende Reißdehnung in Kombination mit nicht zu großer Härte sorgt auch dafür, dass die Verbindung zwischen dem weichen Trägerkörper und der Beschichtung unter mechanischer Belastung und Verformung beim Reinigungsprozess beständig bleibt. Die Reißdehnung wird bestimmt nach ASTM D-3574, Methode E. Dabei handelt es sich im Prinzip um ein Verfahren zum Testen von PU-Schaum. Das Testprinzip kann aber auch auf flexible Polymerfilme angewendet werden.

Es wurde gefunden, dass 1-Komponenten-Polyurethanharze, wie sie beispielsweise als Montageschäume bekannt sind, für die Zwecke der vorliegenden Erfindung gut geeignet sind. Bei der vorliegenden Erfindung wird natürlich kein Treibmittel verwendet, da eine Schaumbildung nicht erwünscht ist. Auch Lösungsmittel sind bevorzugt nicht enthalten. Der Anteil freier Isocyanatgruppen der Prepolymere liegt bevorzugt bei 3 bis 10 Gew.-%. Die 1-Komponenten-Polyurethanharze härten bei 20 bis 25° C durch Reaktion mit Luftfeuchtigkeit im Laufe einiger Stunden aus. Besonders bevorzugte Bindemittel sind Polyurethan-Prepolymere auf der Basis eines Diphenylmethan-diisocyanat-Addukts mit Diolen und Triolen. Als ein im Handel erhältliches Produkt kann beispielsweise Everad RPM 2644 (von Everad Adhesives, Frankreich) genannt werden.

Die Polyurethan-Prepolymere können beispielsweise hergestellt werden durch Reaktion eines Diisocyanats, wie z.B. 4,4-Diphenylmethan-diisocyanat, mit mindestens einem Diol und/oder Triol in Gegenwart eines Zinn- oder Amin-Katalysators. Die verwendeten Diole und Triole (d.h. Polyole) haben bevorzugt eine Molmasse zwischen 1.000 und 5.000 g/mol und eine Hydroxylzahl zwischen 40 und 100 mg KOH/ g. Besonders bevorzugt sind Polyetherpolyole. Das Molverhältnis zwischen eingesetztem Isocyanat und eingesetztem Polyol wird in Abhängigkeit von der Viskosität des gewünschten fertigen Prepolymers gewählt. Typischerweise liegt das Molverhältnis Isocyanat : Polyol im Bereich von 30 : 70 bis 50 : 50.

1-Komponenten-Polyurethanharze sind insbesondere deshalb bevorzugt, da sie sehr unkompliziert zu verarbeiten sind. Die vorliegende Erfindung ist jedoch nicht auf die Verwendung von 1-Komponenten-Polyurethanharze beschränkt.

Der Kern der vorliegenden Erfindung liegt in der Verwendung bestimmter Reinigungspartikel. Als Reinigungspartikel werden erfindungsgemäß keine Kunststoffpartikel, sondern natürliche Partikel verwendet. Diese haben den Vorteil, dass kein Mikroplastik ins Abwasser gelangt, wenn sich beim Gebrauch des Reinigungsschwamms, insbesondere bei einem längeren Gebrauch, Partikel aus der Beschichtung lösen. Natürliche Partikel haben gegenüber Kunststoffpartikeln jedoch auch Nachteile. Insbesondere neigen sie dazu, empfindliche Oberflächen zu verkratzen, und sie werden von dem Bindemittel-Kunststoff weniger gut festgehalten als Kunststoffpartikel. Daher besteht bei einem Gebrauch des Reinigungsschwamms eher die Gefahr, dass sich Partikel aus der Beschichtung lösen, was zwar unter Umweltgesichtspunkten unschädlich ist, aber die Gebrauchsdauer des Reinigungsschwamms verringert.

Erfindungsgemäß wurde nun gefunden, dass bestimmte natürliche Materialien, wenn sie in einer geeigneten Größe eingesetzt werden, diese Nachteile nicht aufweisen, sondern schonend reinigen und von einem Polyurethan-Bindemittel gut und dauerhaft in der Beschichtung fixiert werden. Reinigungsschwämme, die eine Polyurethan-Beschichtung mit derartigen darin verteilten Partikeln aufweisen, können daher zur Reinigung empfindlicher Oberflächen, wie beispielsweise von teflonbeschichteten Pfannen und anderen Kochgeschirren mit Antihaftbeschichtung, eingesetzt werden und besitzen eine lange Lebensdauer.

Die für die Zwecke der vorliegenden Erfindung geeigneten natürlichen Materialien können in zwei Gruppen eingeteilt werden. Partikel der ersten Gruppe werden hierin im Folgenden als "abrasive Partikel" bezeichnet, und Partikel der zweiten Gruppe werden hierin im Folgenden als "nicht abrasive Partikel" bezeichnet. Beiden Gruppen ist gemeinsam, dass sie sehr gut und schonend reinigen, aber bei den Partikeln der ersten Gruppe sind die Reinigungseigenschaften noch besser als bei den Partikeln der zweiten Gruppe, während die Partikel der zweiten Gruppe noch schonender reinigen als die Partikel der ersten Gruppe.

Zu den abrasiven Partikeln gehören Partikel aus Bimsstein, aus Quarzsand, aus Glas, Korund und kalziniertem Bauxit. Diese Materialien werden durch Mahlen auf geeignete Partikelgrößen im Bereich von bevorzugt 20 µm bis 1.000 µm gebracht. Besonders geeignet sind Partikelgrößen im Bereich von 50 µm bis 500 µm. In einer Beschichtung kann nur eine einzige Partikelsorte verwendet werden, beispielsweise nur Partikel aus Bimsstein, oder es kann ein beliebiges Gemisch mehrerer der genannten Partikel verwendet werden.

Durch das Mahlen entstehen Kanten, die besonders gut zum Aufbrechen von Verschmutzungen geeignet sind. Gleichzeitig sind die Materialien aber nicht so hart, dass sie zu stark abrasiv wirken und zu einem Verkratzen der behandelten Oberflächen führen. Die trifft insbesondere auf kleinere Partikel mit einer Größe im Bereich von 50 bis 300 µm zu.

Das am besten geeignete Material aus der ersten Gruppe ist Bimsstein, und zwar insbesondere Bimsstein mit einer Partikelgröße im Bereich von 50 bis 500 µm. Dieses Material verkörpert die gewünschten Eigenschaften in perfekter Weise. Es ist hart genug, und die beim Mahlen erzeugten Kanten der Partikel sind scharf genug, um abrasiv reinigend zu wirken, aber gleichzeitig sind Härte und Kantenschärfe nicht so groß, dass zu reinigende Oberflächen leicht verkratzt werden können. Eine Obergrenze der Partikelgröße von 500 µm ist insofern wünschenswert, als größere Partikel beim Reinigungsvorgang zum Brechen neigen, wodurch scharfe Kanten entstehen können, die weniger schonend reinigen.

Bimsstein hat darüber hinaus den Vorteil, dass er besonders gut in dem Polyurethan-Bindemittel fixiert wird. Dies liegt vermutlich an der Porosität der Bimssteinpartikel.

Zu den nicht abrasiven Partikeln gehören gefälltes Siliciumdioxid, Flusssand, Wüstensand und Walnussschalenpulver. Diese Partikel können ebenfalls jeweils alleine, das heißt nur eine Partikelsorte in einer Beschichtung, oder in beliebigen Kombinationen von zwei oder mehr Partikelsorten verwendet werden.

Geeignete Partikelgrößen liegen im Bereich von bevorzugt 20 µm bis 1.000 µm, besonders bevorzugt sind Partikelgrößen im Bereich von 100 µm bis 500 µm, und die beste und schonendste Reinigungswirkung wird erzielt bei Partikelgrößen im Bereich von ca. 250µm bis 350µm.

Für abrasive und nicht abrasive Partikel gilt jeweils generell: Je größer die Partikel, desto besser die Reinigungswirkung, und je kleiner die Partikel, desto schonender die Reinigung. Der Begriff "Partikelgröße" ist bei der vorliegenden Erfindung so zu verstehen, dass bei einer Partikelgröße von x µm bis y µm alle Partikel ein Sieb mit einer lichten Maschenweite von y µm passieren, ein Sieb mit einer lichten Maschenweite von x µm aber nicht passieren.

Die obengenannten nicht abrasiven Partikel haben gemeinsam, dass sie eine annähernd gerundete Form aufweisen, das heißt es gibt keinerlei scharfe Kanten. Flusssand wird von der Strömung transportiert und dabei gerundet, während Wüstensand durch Wind transportiert und dabei ebenfalls gerundet wird. Durch Mahlen von Walnussschalen entsteht ein relativ weiches Pulver ohne scharfe Kanten.

Gefälltes Siliciumdioxid ist streng genommen kein "natürliches" Material, da es künstlich durch Ausfällung aus Wasserglas hergestellt wird. Da es hinsichtlich seiner chemischen Zusammensetzung aber identisch ist mit natürlichen Materialien, wird es in der vorliegenden Erfindung als ein natürliches Material betrachtet. Gefälltes Siliciumdioxid, das allgemein auch als "Silica" bezeichnet wird, ist das für die Zwecke der vorliegenden Erfindung am besten geeignete Material aus der Gruppe der nicht abrasiven Partikel. Das hydratisierte Siliciumdioxid weist keine scharfen Kanten auf. Vielmehr liegt es in Form von im wesentlichen runden Partikeln vor. Es reinigt besonders schonend und wird von dem Polyurethan-Bindemittel hervorragend fixiert, was vermutlich an der Porosität der Siliciumdioxid-Partikel liegt. Das für die Reinigung hochempfindlicher Oberflächen am besten geeignete Material ist daher gefälltes Siliciumdioxid mit einer Partikelgröße im Bereich von 100 µm bis 500 µm. Als ein beispielhaftes im Handel verfügbares Material kann Sipernat 2200 von Dow Chemicals genannt werden.

Ebenfalls hervorragend geeignet ist Walnussschalenpulver, das jedoch nicht so problemlos zu verarbeiten ist wie die übrigen genannten Materialien. Es neigt dazu, bei der Zumischung zu dem Polyurethan-Bindemittel das Polyurethan aufzuschäumen, was zu einer Instabilität des Auftragungsprozesses führen kann. Es kann erforderlich sein, einer Walnussschalenpulver enthaltenden Beschichtungszusammensetzung Entschäumer zuzusetzen.

Erfindungsgemäße Beschichtungen können ausschließlich aus Polyurethan-Bindemittel und darin verteilten Reinigungspartikeln bestehen, sie können aber auch weitere Bestandteile enthalten, sofern sich diese auf die Eigenschaften der Beschichtung nicht störend auswirken. In der Regel sind die Beschichtungen farbig, das heißt sie enthalten zusätzlich zu dem Polyurethan-Bindemittel und den Reinigungspartikeln mindestens eine farbgebende Substanz. Farbgebende Substanzen sind organische oder anorganische Pigmente sowie anorganische oder organische Farbstoffe. Im Gegensatz zu Farbstoffen, die löslich sind, bestehen Pigmente aus Partikeln. Bei der Verwendung von Pigmenten muss darauf geachtet werden, dass keine zu harten Pigmente und keine zu großen Partikel eingesetzt werden, um zu vermeiden, dass die Pigmente ihrerseits als "Reinigungspartikel" wirken und zu einem Verkratzen der zu reinigenden Oberflächen führen können. Geeignete farbgebende Substanzen sind im Handel verfügbar. Als ein Beispiel sei Hostapermgelb H3G von Clariant GmbH genannt.

Der Anteil der farbgebenden Substanz an der Beschichtung sollte bevorzugt eine Menge von etwa 4 Gew.-% nicht überschreiten. Eine typische Menge liegt bei etwa 0,5 Gew.-%.Die Beschichtung kann weitere auf dem Gebiet der Kunststoffbeschichtungen an sich bekannte Zusätze enthalten, enthält jedoch bevorzugt lediglich Polyurethan-Bindemittel, Reinigungspartikel, und optional eine oder mehrere farbgebende Substanzen.

Die Herstellung eines erfindungsgemäßen Reinigungsschwamms erfolgt bevorzugt in der Weise, dass ein Polyurethan-Bindemittel, Reinigungspartikel und optional eine farbgebende Substanz und/oder sonstige Hilfsstoffe in den jeweils gewünschten Mengen zu einer Beschichtungszusammensetzung gemischt werden, danach die Beschichtungszusammensetzung auf eine Hauptfläche eines Trägerkörpers aus einem Schaumstoffmaterial aufgetragen wird und dann an Luft ausgehärtet wird.

Die Beschichtungszusammensetzungen enthalten bevorzugt, im Falle von abrasiven Reinigungspartikeln, 60 bis 80 Gew.-% Polyurethan-Bindemittel, Rest abrasive Partikel und bis zu 4 Gew.-% farbgebende Substanz., d.h. 16 bis 40 Gew.-% abrasive Reinigungspartikel. Besonders bevorzugt enthalten die Zusammensetzungen 65 bis 70 Gew.-% Polyurethan-Bindemittel, 27,5 bis 34,7 Gew.-% abrasive Partikel und 0,3 bis 2,5 Gew.-% anorganische und/oder organische Pigmente. Als abrasive Partikel werden bevorzugt Bimssteinpartikel verwendet, und als Polyurethan-Bindemittel wird bevorzugt ein 1-Komponenten-Polyurethanharz verwendet.

Im Falle nicht abrasiver Reinigungspartikel enthalten die Beschichtungszusammensetzungen bevorzugt 75 bis 95 Gew.-% Polyurethan-Bindemittel, Rest nicht abrasive Partikel und bis zu 4 Gew.-%farbgebende Substganz, d.h. 1 bis 25 Gew.-% nicht abrasive Partikel. Besonders bevorzugt enthalten die Beschichtungszusammensetzungen 82,5 bis 89,5 Gew.-% Polyurethan-Bindemittel, 8 bis 17,2 Gew.-% nicht abrasive Partikel und 0,3 bis 2,5 Gew.-% anorganische und/oder organische Pigmente. Als nicht abrasive Partikel werden bevorzugt Silica-Partikel verwendet, und als Bindemittel wird bevorzugt ein 1-Komponenten-Polyurethanharz verwendet.

Es versteht sich, dass sich die prozentualen Anteile jeweils zu 100% ergänzen.

Das Auftragen der Beschichtungszusammensetzung auf eine Oberfläche des Trägerkörpers erfolgt bevorzugt durch Walzenauftrag. Walzenauftragsverfahren sind insofern bevorzugt, als sie zu einer besonders guten Verankerung der Reinigungspartikel in dem Polyurethan-Film führen und das Beschichtungsergebnis sehr homogen und visuell attraktiv ist. Zur Erzielung eines optimalen Beschichtungsergebnisses wird bevorzugt ein Polyurethanharz gewählt, das eine Beschichtungszusammensetzung mit einer Viskosität im Bereich von 5.000 bis 12.000 mPas ,bevorzugt von 7.000 bis 10.000 mPas ergibt. Derartige Polyurethanharze haben eine Viskosität im Bereich von 1.500 bis 7.000 mPas.

Anschließend wird die Beschichtungszusammensetzung gehärtet, das heißt das Polyurethanharz wird vernetzt. Die Vernetzungsbedingungen richten sich nach der Art des verwendeten Polyurethanharzes. Bevorzugt ist ein 1-Komponenten-Polyurethanharz, das an Luft durch Reaktion mit Luftfeuchtigkeit bei 20 bis 25°C innerhalb von 2 bis 8 Stunden aushärtet. Bei niedriger Luftfeuchtigkeit (geringer als etwa 40%) kann es erforderlich sein, die zu beschichtende Oberfläche des Trägerkörpers vor dem Auftragen der Beschichtungszusammensetzung mit Wasser anzufeuchten.

Alternativ kann auch zuerst das Polyurethanharz auf eine Oberfläche des Trägerkörpers aufgetragen werden, beispielsweise durch Walzenauftrag oder durch Sprühen, und dann die abrasiven oder nicht abrasiven Partikel auf den noch feuchten Polyurethanharzfilm aufgestreut werden. Im Falle eines Walzenauftrags wird bevorzugt ein Polyurethanharz mit einer Viskosität im Bereich von 5.000 bis 12.000 mPas, bevorzugt von 7.000 bis 10.000 mPas verwendet, und im Falle des Aufsprühens des Polyurethanharzes wird bevorzugt ein Polyurethanharz mit einer Viskosität im Bereich von 1.000 bis 5.000 mPas, bevorzugt von 1.500 bis 3.000 mPas verwendet.

Nach dem Aufstreuen der Reinigungspartikel wird das Polyurethanharz vernetzt. Die Vernetzungsbedingungen richten sich wiederum nach der Art des verwendeten Polyurethanharzes, wobei ein 1-Komponenten-Polyurethanharz bevorzugt ist, das an Luft durch Reaktion mit Luftfeuchtigkeit bei 20 bis 25°C innerhalb von 2 bis 8 Stunden aushärtet.

Die Beschichtungszusammensetzung beziehungsweise das Polyurethanharz kann auf einen "fertigen" Trägerkörper oder Verbundträgerkörper aufgetragen werden, das heißt auf einen Trägerkörper mit den Abmessungen des herzustellenden Reinigungsschwamms, alternativ kann aber auch eine Trägerkörperplatte oder Verbundträgerkörperplatte beschichtet werden, aus der nach dem Aushärten der Beschichtung die Reinigungsschwämme in den gewünschten Abmessungen und Formen ausgeschnitten oder ausgestanzt werden. Außerdem kann nach dem Beschichten einer der Oberflächen eines (Verbund-)Trägerkörpers und dem Aushärten der Beschichtung auch noch die entgegengesetzte Oberfläche des (Verbund-)Trägerkörpers mit einer erfindungsgemäßen Beschichtung oder einer anderen Beschichtung ausgestattet werden. Ferner ist es möglich, bei einem Verbundträgerkörper zuerst eine der Schichten (Trägerkörper) zu beschichten, und diesen beschichteten Trägerkörper dann an seiner unbeschichteten Oberfläche mit einer oder mehreren weiteren Schichten (beispielsweise aus Zellulose oder Melaminharz) zu verkleben.

Bevorzugte Beschichtungsdicken liegen im Bereich von 0,5 bis 4 mm, besonders bevorzugt im Bereich von 1 bis 3 mm. Bevorzugte Beschichtungsgewichte liegen im Bereich von 200 bis 500 g/m², besonders bevorzugt im Bereich von 250 bis 400 g/m².

Die Erfindung wird im Folgenden anhand von Figuren noch weiter veranschaulicht. Es wird darauf hingewiesen, dass die Figuren nicht maßstabsgetreu und nicht proportionsgetreu sind. Ferner sind im Zusammenhang mit einer bestimmten Figur offenbarte Merkmale keinesfalls so zu verstehen, dass die betreffenden Merkmale nur in Kombination mit den übrigen in der entsprechenden Figur dargestellten und/oder beschriebenen Merkmalen anwendbar sind.

In den Figuren bezeichnen gleiche Bezugsziffern jeweils gleiche oder einander entsprechende Elemente. Es zeigen:
Fig. 1 eine Ausführungsform eines erfindungsgemäßen Reinigungsschwamms,
Fig. 2 eine alternative Ausführungsform eines erfindungsgemäßen Reinigungsschwamms,
Fig. 3 eine Aufsicht auf einen erfindungsgemäßen Reinigungsschwamm, und
Fig. 4 einen Schnitt durch den in Fig. 3 dargestellten Reinigungsschwamm entlang der Linie A-A'.

Fig. 1 zeigt eine Ausführungsform eines erfindungsgemäßen Reinigungsschwamms 1. Der dargestellte Reinigungsschwamm 1 besitzt einen Trägerkörper 2 aus Polyurethan-Schaumstoffmaterial mit einer ersten Hauptfläche 2' und einer zweiten Hauptfläche 2". Die erste Hauptfläche 2' ist von einer Beschichtung 3 bedeckt, die aus Polyurethan mit darin verteilten abrasiven oder nicht abrasiven Partikeln 4 besteht. Die Oberfläche 3' der Beschichtung 3 bildet die Reinigungsfläche des Reinigungsschwamms 1. Die Partikel 4 sind in der in Fig. 1 dargestellten Ausführungsform statistisch in der Beschichtung 3 verteilt, wie es der Fall ist, wenn eine Beschichtungszusammensetzung aus Polyurethanharz mit darin dispergierten Partikeln 4 auf den Trägerkörper 2 aufgetragen wird. Wird hingegen zuerst das Polyurethanharz auf den Trägerkörper 2 aufgetragen und dann die Partikel 4 auf das noch nicht vernetzte Polyurethanharz aufgestreut, sind die Partikel 4 mehr an der Oberfläche 3' der Beschichtung 3 lokalisiert. Bei einer Lokalisierung der Partikel 4 mehr an der Oberfläche der Beschichtung 3 werden weniger Partikel 4 benötigt als bei einer statistischen Verteilung der Partikel 4 im gesamten Volumen der Beschichtung 3. Reinigungsschwämme mit einer statistischen Verteilung der Partikel 4 im gesamten Volumen der Beschichtung 3 haben jedoch eine längere Lebensdauer, da die Partikel 4 dauerhafter in der Beschichtung 3 verankert sind.

Fig. 2 zeigt eine alternative Ausführungsform eines erfindungsgemäßen Reinigungsschwamms 1. Bei der in Fig. 2 dargestellten Ausführungsform ist der Trägerkörper ein Verbundkörper aus einer Schaumstoffschicht 5 aus Polyurethan und einer Schaumstoffschicht 7 aus Viskose, die mittels einer Klebstoffschicht 6 verbunden sind. Die nicht mit der Schaumstoffschicht aus Viskose verklebte Oberfläche der Schaumstoffschicht aus Polyurethan ist mit einer Beschichtung 3 ausgestattet, in der abrasive oder nicht abrasive Partikel 4 statistisch verteilt sind. Die Oberfläche 3' der Beschichtung 3 stellt die Reinigungsoberfläche des Reinigungsschwamms 1 dar.

Die in Fig. 2 dargestellte Ausführungsform des Reinigungsschwamms 1 hat im Wesentlichen die Form eines Quaders, während die in Fig. 1 dargestellte Ausführungsform eher würfelförmig ist. Die Form der Reinigungsschwämme ist jedoch grundsätzlich beliebig, wobei Formen bevorzugt sind, die einfach (und damit preiswert) herzustellen sind. Formen wie sie in Fig. 1 und Fig. 2 dargestellt sind können ohne Verschnitt aus Schaumstoffplatten ausgestanzt werden, aber die vorliegende Erfindung ist nicht auf derartige Formen beschränkt. Vielmehr können die erfindungsgemäßen Reinigungsschwämme auch beliebige geschwungene Konturen aufweisen, beispielsweise Konturen, die es ermöglichen, schwierig zugängliche Stellen besser zu erreichen. Alternativ oder zusätzlich können gegenüberliegende Seitenflächen eines Reinigungsschwamms Vertiefungen aufweisen, die es ermöglichen, den Reinigungsschwamm während eines Reinigungsvorgangs besser und sicherer festzuhalten.

Bei den in Fig. 1 und Fig. 2 dargestellten Reinigungsschwämmen 1 ist jeweils nur eine Oberfläche des Trägerkörpers 2 mit einer Beschichtung 3 ausgestattet. Alternativ könnte jedoch auch jeweils die zweite Hauptfläche 2" mit einer erfindungsgemäßen Beschichtung oder einer anderen Beschichtung ausgestattet sein. Es ist auch möglich, an einer Hauptfläche des Trägerkörpers 2 eine erfindungsgemäße Beschichtung 3 mit abrasiven Partikeln vorzusehen und an der anderen Hauptfläche des Trägerkörpers 2 eine erfindungsgemäße Beschichtung 3 mit nicht abrasiven Partikeln vorzusehen.

Außerdem kann ein Trägerkörper 2 auch ein Verbundkörper aus mehr als 2 Schichten, die mittels Klebstoff verbunden sind (wie in Fig. 2 dargestellt), sein. Beispielsweise könnte der in Fig. 2 dargestellte Verbundkörper an der Hauptfläche 2" der Schaumstoffschicht 7 aus Viskose mittels einer weiteren Klebstoffschicht mit einer weiteren Schaumstoffschicht aus Polyurethan verbunden sein, die wiederum eine Beschichtung 3 gemäß der vorliegenden Erfindung aufweisen könnte.

Die in den Figuren 1 und 2 dargestellten Reinigungsschwämme 1 besitzen jeweils unstrukturierte Oberflächen beziehungsweise Hauptflächen. Die erfindungsgemäße Beschichtung 3 kann jedoch nicht nur auf ebene Oberflächen aufgetragen werden, sondern auf weitgehend beliebig strukturierte Oberflächen. Ein Beispiel für einen Reinigungsschwamm 1 mit einer strukturierten Oberfläche ist in den Figuren 3 und 4 dargestellt.

Fig. 3 zeigt eine Aufsicht auf die Reinigungsoberfläche 3' eines erfindungsgemäßen Reinigungsschwamms 1, und Fig. 4 zeigt den in Fig. 3 dargestellten Reinigungsschwamm im Querschnitt entlang der Linie A-A'. Wie aus Fig. 3 ersichtlich ist, hat die Oberfläche 3' eine dreidimensionale Struktur mit in einem regelmäßigen Raster abwechselnd angeordneten Erhebungen 8 und Vertiefungen 9. In Fig. 3 sind die Maxima der Erhebungen 8 als durchgezogene Kreise dargestellt, während die Minima der Vertiefungen 9 als punktierte Kreise dargestellt sind. Die Partikel 4 sind in Fig. 3 nicht dargestellt. Im Querschnitt betrachtet (Fig. 4) bildet ein derartiges Raster eine Wellenform.

Die erfindungsgemäßen Reinigungsschwämme können auch beliebige andere dreidimensionale Oberflächenstrukturen aufweisen, beispielsweise Rillen, die dazu beitragen können, die Reinigungswirkung zu verbessern.

Die erfindungsgemäßen Reinigungsschwämme haben eine hohe Lebensdauer. Auch dadurch belasten sie die Umwelt weniger mit Abfall-Kunststoff als weniger widerstandsfähige und damit kurzlebigere Reinigungsschwämme. Am Ende ihrer Lebensdauer können die erfindungsgemäßen Reinigungsschwämme unter dem Einfluss von Tageslicht (UV-Licht) und Feuchtigkeit, und zuletzt auch durch Mikroorganismen zersetzt werden. Alternativ ist auch eine thermische Verwertung möglich.

## Patentansprüche

1. Reinigungsschwamm (1) aufweisend einen Trägerkörper (2) aus einem Schaumstoffmaterial, der zwei einander entgegengesetzte Hauptflächen (2', 2") besitzt, und eine Beschichtung (3) auf mindestens einer der Hauptflächen des Trägerkörpers (2),
**dadurch gekennzeichnet, dass** die Beschichtung (3) aus einer Zusammensetzung besteht, die Polyurethan und darin verteilte abrasive oder nicht abrasive Partikel (4) aufweist, wobei
die abrasiven Partikel (4) ausgewählt sind aus der Gruppe, die aus Bimssteinpartikeln, Quarzsandpartikeln, Glaspartikeln, Korundpartikeln, Partikeln aus kalziniertem Bauxit und Gemischen davon besteht, und eine Größe im Bereich von 20 µm bis 1.000 µm haben, und
die nicht abrasiven Partikel (4) ausgewählt sind aus der Gruppe, die aus gefälltem Siliciumdioxid, Flusssand, Wüstensand, Walnussschalenpulver und Gemischen davon besteht, und eine Größe im Bereich von 20 µm bis 1.000 µm haben.

2. Reinigungsschwamm (1) nach Anspruch 1, **dadurch gekennzeichnet, dass** die Beschichtung (3) Bimssteinpartikel mit einer Größe von 20 bis 500 µm enthält.

3. Reinigungsschwamm (1) nach Anspruch 1, **dadurch gekennzeichnet, dass** die Beschichtung (3) Partikel (4) aus gefälltem Siliciumdioxid mit einer Größe von 100 bis 500 µm enthält.

4. Reinigungsschwamm (1) nach Anspruch 1 oder 2, **dadurch gekennzeichnet, dass** die Beschichtung (3) aus einer Zusammensetzung besteht, die 60 bis 80 Gew.-% Polyurethan als Bindemittel, Rest abrasive Partikel (4) und bis zu 4 Gew.-% einer farbgebenden Substanz, bevorzugt 65 bis 70 Gew.-% Polyurethan als Bindemittel, 27,5 bis 34,7 Gew.-%Bimssteinpartikel und 0,3 bis 2,5 Gew.-% anorganische und/oder organische Pigmente enthält.

5. Reinigungsschwamm (1) nach Anspruch 1 oder 3, **dadurch gekennzeichnet, dass** die Beschichtung (3) aus einer Zusammensetzung besteht, die 75 bis 95 Gew.-% Polyurethan als Bindemittel, Rest nicht abrasive Partikel (4) und bis zu 4 Gew.-% einer farbgebenden Substanz, bevorzugt 82,5 bis 89,5 Gew.-% Polyurethan als Bindemittel, 8 bis 17,2 Gew.-% gefälltes Siliciumdioxid und 0,3 bis 2,5 Gew.-% anorganische und/oder organische Pigmente enthält.

6. Reinigungsschwamm (1) nach einem der Ansprüche 1 bis 5, **dadurch gekennzeichnet, dass** die Beschichtung (3) eine Shore A-Härte von 25 bis 85, bevorzugt von 40 bis 70 hat.

7. Reinigungsschwamm (1) nach einem der Ansprüche 1 bis 6, **dadurch gekennzeichnet, dass** die Beschichtung (3) eine Reißdehnung von 40 bis 150%, bevorzugt von 50 bis 100% hat.

8. Reinigungsschwamm (1) nach einem der Ansprüche 1 bis 7, **dadurch gekennzeichnet, dass** der Trägerkörper (2) ein Schwammkörper aus Polyurethan oder ein Verbundkörper aus einem Schwammkörper (7) auf der Basis von Zellulose oder aus Melaminharz und einem Schwammkörper (5) aus Polyurethan, die mittels eines Polyurethan-Klebstoffs (6) verbunden sind, ist, wobei sich bei dem Verbundkörper die Beschichtung (3) auf dem Schwammkörper (5) aus Polyurethan befindet.

9. Reinigungsschwamm (1) nach einem der Ansprüche 1 bis 8, **dadurch gekennzeichnet, dass** mindestens eine Hauptfläche (2') des Trägerkörpers (2) eine dreidimensionale Oberflächenbeschaffenheit mit rasterförmig angeordneten Erhöhungen (8) und Vertiefungen (9) hat, wobei sich die Beschichtung (3) auf der Hauptfläche (2') mit dreidimensionaler Oberflächenbeschaffenheit befindet.

10. Reinigungsschwamm (1) nach einem der Ansprüche 1 bis 9, **dadurch gekennzeichnet, dass** der Trägerkörper (2) an einer seiner Hauptflächen (2') eine Beschichtung (3) aufweist, die abrasive Partikel (4) enthält, und an der entgegengesetzten Hauptfläche (2") eine Beschichtung (3) aufweist, die nicht abrasive Partikel (4) enthält.

11. Verfahren zur Herstellung eines Reinigungsschwamms (1) wie in einem der Ansprüche 1 bis 10 beansprucht, folgende Schritte aufweisend:
- Bereitstellen eines Trägerkörpers (2) aus einem Schaumstoffmaterial, der zwei einander entgegengesetzte Hauptflächen (2', 2") besitzt,
- Herstellen einer Beschichtungszusammensetzung durch Einmischen von abrasiven oder nicht abrasiven Partikeln (4) in ein Polyurethanharz, wobei die abrasiven Partikel (4) ausgewählt werden aus der Gruppe, die aus Bimssteinpartikeln, Quarzsandpartikeln, Glaspartikeln, Korundpartikeln, Partikeln aus kalziniertem Bauxit und Gemischen davon besteht, und eine Größe im Bereich von 20 µm bis 1.000 µm haben, und wobei die nicht abrasiven Partikel (4) ausgewählt werden aus der Gruppe, die aus gefälltem Siliciumdioxid, Flusssand, Wüstensand, Walnussschalenpulver und Gemischen davon besteht, und eine Größe im Bereich von 20 µm bis 1.000 µm haben,
- Auftragen der Beschichtungszusammensetzung auf eine der Hauptflächen (2', 2") des Trägerkörpers (2), und
- Aushärtenlassen der Beschichtungszusammensetzung.

12. Verfahren zur Herstellung eines Reinigungsschwamms (1) wie in einem der Ansprüche 1 bis 10 beansprucht, folgende Schritte aufweisend:
- Bereitstellen eines Trägerkörpers (2) aus einem Schaumstoffmaterial, der zwei einander entgegengesetzte Hauptflächen (2', 2") besitzt,
- Auftragen eines Polyurethanharzes auf eine der Hauptflächen (2', 2") des Trägerkörpers (2) zur Erzeugung einer Polyurethanharz-Beschichtung,
- Verteilen von abrasiven oder nicht abrasiven Partikeln (4) auf der Polyurethanharz-Beschichtung, wobei die abrasiven Partikel (4) ausgewählt werden aus der Gruppe, die aus Bimssteinpartikeln, Quarzsandpartikeln, Glaspartikeln, Korundpartikeln, Partikeln aus kalziniertem Bauxit und Gemischen davon besteht, und eine Größe im Bereich von 20 µm bis 1.000 µm haben, und die nicht abrasiven Partikel (4) ausgewählt werden aus der Gruppe, die aus gefälltem Siliciumdioxid, Flusssand, Wüstensand, Walnussschalenpulver und Gemischen davon besteht, und eine Größe im Bereich von 20 µm bis 1.000 µm haben, und
- Aushärtenlassen des Polyurethanharzes.

13. Verfahren nach Anspruch 11 oder 12, **dadurch gekennzeichnet, dass** die Beschichtungszusammensetzung, die auf den Trägerkörper (2) aufgetragen wird, eine Viskosität im Bereich von 5.000 bis 12.000 mPas, bevorzugt von 7.000 bis 10.000 mPas hat, oder dass das Polyurethanharz, das auf den Trägerkörper (2) aufgetragen wird, eine Viskosität im Bereich von 5.000 bis 12.000 oder im Bereich von 1.000 bis 5.000 mPas hat.

14. Verfahren nach einem der Ansprüche 11 bis 13, **dadurch gekennzeichnet, dass** das Polyurethanharz ein 1-Komponenten-Polyurethanharz ist, das an Luft durch Reaktion mit Luftfeuchtigkeit bei 20 bis 25°C innerhalb von zwei bis acht Stunden aushärtet.

15. Verfahren nach einem der Ansprüche 11 bis 14, **dadurch gekennzeichnet, dass** der Trägerkörper (2) aus einem Schaumstoffmaterial, insbesondere aus einem Schwammkörper aus Polyurethan besteht, der nach dem Aushärtenlassen der Beschichtungszusammensetzung bzw. des Polyurethanharzes an seiner nicht beschichteten Hauptfläche (2', 2") mit einem Schwammkörper auf der Basis von Zellulose oder aus Melaminharz zu einem Verbundträgerkörper verklebt wird.

## Claims

1. Cleaning sponge (1) comprising a carrier body (2) of a foam material, which has two opposing main surfaces (2', 2"), and a coating (3) on at least one of the main surfaces of the carrier body (2),
**characterized in that** the coating (3) consists of a composition comprising polyurethane and abrasive or non-abrasive particles (4) dispersed therein, wherein
the abrasive particles (4) are selected from the group consisting of pumice particles, quartz sand particles, glass particles, corundum particles, particles of calcined bauxite and mixtures thereof, and have a size in the range from 20 µm to 1,000 µm, and
the non-abrasive particles (4) are selected from the group consisting of precipitated silica, river sand, desert sand, walnut shell powder and mixtures thereof, and have a size in the range from 20 µm to 1,000 µm.

2. Cleaning sponge (1) according to claim 1, **characterized in that** the coating (3) contains pumice particles with a size of 20 to 500 µm.

3. Cleaning sponge (1) according to claim 1, **characterized in that** the coating (3) contains particles (4) of precipitated silica with a size of 100 to 500 µm.

4. Cleaning sponge (1) according to claim 1 or 2, **characterized in that** the coating (3) consists of a composition containing 60 to 80% by weight of polyurethane as binder, the remainder being abrasive particles (4) and up to 4% by weight of a colouring substance, preferably 65 to 70% by weight of polyurethane as binder, 27.5 to 34.7% by weight of pumice particles and 0.3 to 2.5% by weight of inorganic and/or organic pigments.

5. Cleaning sponge (1) according to claim 1 or 3, **characterized in that** the coating (3) consists of a composition containing 75 to 95% by weight of polyurethane as binder, the remainder being non-abrasive particles (4) and up to 4% by weight of a colouring substance, preferably 82.5 to 89.5% by weight of polyurethane as binder, 8 to 17.2% by weight of precipitated silica and 0.3 to 2.5% by weight of inorganic and/or organic pigments.

6. Cleaning sponge (1) according to any one of claims 1 to 5, **characterized in that** the coating (3) has a Shore A hardness of 25 to 85, preferably of 40 to 70.

7. Cleaning sponge (1) according to any one of claims 1 to 6, **characterized in that** the coating (3) has an elongation at break of 40 to 150%, preferably of 50 to 100%.

8. Cleaning sponge (1) according to any one of claims 1 to 7, **characterized in that** the carrier body (2) is a sponge body made of polyurethane or a composite body made of a sponge body (7) based on cellulose or melamine resin and a sponge body (5) made of polyurethane, which are bonded by means of a polyurethane adhesive (6), the coating (3) of the composite body being located on the sponge body (5) made of polyurethane.

9. Cleaning sponge (1) according to any one of claims 1 to 8, **characterized in that** at least one main surface (2') of the carrier body (2) has a three-dimensional surface texture with projections (8) and depressions (9) arranged in a grid pattern, wherein the coating (3) is located on the main surface (2') having a three-dimensional surface texture.

10. Cleaning sponge (1) as claimed in any one of claims 1 to 9, **characterized in that** the carrier body (2) has on one of its main surfaces (2') a coating (3) containing abrasive particles (4) and on the opposite main surface (2") a coating (3) containing non-abrasive particles (4).

11. A method for manufacturing a cleaning sponge (1) as claimed in any one of claims 1 to 10, comprising the following steps:
- providing a carrier body (2) of a foam material having two opposing main surfaces (2', 2"),
- preparing a coating composition by admixing abrasive or non-abrasive particles (4) into a polyurethane resin, wherein the abrasive particles (4) are selected from the group consisting of pumice particles, quartz sand particles, glass particles, corundum particles, particles of calcined bauxite and mixtures thereof, and have a size in the range of 20 µm to 1,000 µm, and wherein the non-abrasive particles (4) are selected from the group consisting of precipitated silica, river sand, desert sand, walnut shell powder and mixtures thereof, and have a size in the range of 20 µm to 1,000 µm,
- applying the coating composition to one of the main surfaces (2', 2") of the carrier body (2), and
- allowing the coating composition to cure.

12. A method of manufacturing a cleaning sponge (1) as claimed in any one of claims 1 to 10, comprising the following steps:
- providing a carrier body (2) of a foam material having two opposing main surfaces (2', 2"),
- applying a polyurethane resin to one of the main surfaces (2', 2") of the carrier body (2) to produce a polyurethane resin coating,
- distributing abrasive or non-abrasive particles (4) on the polyurethane resin coating, wherein the abrasive particles (4) are selected from the group consisting of pumice particles, quartz sand particles, glass particles, corundum particles, particles of calcined bauxite and mixtures thereof, and have a size in the range of 20 µm to 1,000 µm, and wherein the non-abrasive particles (4) are selected from the group consisting of precipitated silica, river sand, desert sand, walnut shell powder and mixtures thereof, and have a size in the range of 20 µm to 1,000 µm, and
- allowing the polyurethane resin to cure.

13. The method according to claim 11 or 12, **characterized in that** the coating composition which is applied to the carrier body (2) has a viscosity in the range from 5,000 to 12,000 mPas, preferably from 7,000 to 10,000 mPas, or **in that** the polyurethane resin which is applied to the carrier body (2) has a viscosity in the range from 5,000 to 12,000 or in the range from 1,000 to 5,000 mPas.

14. The method according to any one of claims 11 to 13, **characterized in that** the polyurethane resin is a 1-component polyurethane resin which cures in air by reaction with atmospheric humidity at 20 to 25°C within two to eight hours.

15. The method according to any one of claims 11 to 14, **characterized in that** the carrier body (2) consists of a foam material, in particular of a sponge body made of polyurethane, which, after the coating composition or the polyurethane resin has been allowed to cure, is bonded to its uncoated main surface (2', 2") with a sponge body based on cellulose or made of melamine resin to form a composite carrier body.

## Revendications

1. Eponge de nettoyage (1) comportant un corps de support (2) en un matériau mousse qui possède deux surfaces principales (2', 2") opposées l'une à autre et un revêtement (3) sur au moins une des surfaces principales du corps de support (2),
**caractérisée en ce que** le revêtement (3) consiste en une composition qui comporte du polyuréthane et des particules (4) abrasives ou non abrasives réparties dans ce dernier, cependant que
les particules abrasives (4) sont choisies dans le groupe qui consiste en particules de pierre ponce, particules de sable de quartz, particules de verre, particules de corindon, particules de bauxite calcinée et mélanges de cela, et ont une taille comprise 20 µm et 1000 µm, et
les particules non abrasives (4) sont choisies dans le groupe qui consiste en dioxyde de silicium précipité, sable de rivière, sable du désert, poudre de coquille de noix et mélanges de cela, et ont une taille comprise 20 µm et 1000 µm.

2. Eponge de nettoyage (1) selon la revendication 1, **caractérisée en ce que** le revêtement (3) contient des particules de pierre ponce d'une taille comprise 20 et 500 µm.

3. Eponge de nettoyage (1) selon la revendication 1, **caractérisée en ce que** le revêtement (3) contient des particules (4) de dioxyde de silicium précipité d'une taille comprise 100 et 500 µm.

4. Eponge de nettoyage (1) selon la revendication 1 ou 2, **caractérisée en ce que** le revêtement (3) consiste en une composition qui contient entre 60 et 80 pourcent par poids de polyuréthane en tant que liant, pour le reste particules (4) abrasives, et jusqu'à 4 pourcent par poids d'une substance colorante, de préférence entre 65 et 70 pourcent par poids de polyuréthane en tant que liant, entre 27,5 et 34,7 pourcent par poids de particules de pierre ponce, et entre 0,3 et 2,5 pourcent par poids de pigments inorganiques et/ou organiques.

5. Eponge de nettoyage (1) selon la revendication 1 ou 3, **caractérisée en ce que** le revêtement (3) consiste en une composition qui contient entre 75 et 95 pourcent par poids de polyuréthane en tant que liant, pour le reste particules (4) non abrasives, et jusqu'à 4 pourcent par poids d'une substance colorante, de préférence entre 82,5 et 89,5 pourcent par poids de polyuréthane en tant que liant, entre 8 et 17,2 pourcent par poids de dioxyde de silicium précipité, et entre 0,3 et 2,5 pourcent par poids de pigments inorganiques et/ou organiques.

6. Eponge de nettoyage (1) selon une des revendications de 1 à 5, **caractérisée en ce que** le revêtement (3) a une dureté shore A comprise entre 25 et 85, de préférence entre 40 et 70.

7. Eponge de nettoyage (1) selon une des revendications de 1 à 6, **caractérisée en ce que** le revêtement (3) a un allongement à la rupture compris entre 40 et 150 %, de préférence entre 50 et 100 %.

8. Eponge de nettoyage (1) selon une des revendications de 1 à 7, **caractérisée en ce que** le corps de support (2) est un corps spongieux en polyuréthane ou un corps composite consistant en un corps spongieux (7) à base de cellulose ou en résine de mélamine et en un corps spongieux (5) en polyuréthane qui sont joints au moyen d'un adhésif polyuréthane (6), cependant que, dans le cas du corps composite, le revêtement (3) se trouve sur le corps spongieux (5) en polyuréthane.

9. Eponge de nettoyage (1) selon une des revendications de 1 à 8, **caractérisée en ce qu'**au moins une surface principale (2') du corps de support (2) a une texture de surface tridimensionnelle présentant des saillies (8) et des creux (9) agencés en trame, cependant que le revêtement (3) se trouve sur la surface principale (2') ayant une texture de surface tridimensionnelle.

10. Eponge de nettoyage (1) selon une des revendications de 1 à 9, **caractérisée en ce que** le corps de support (2) comporte à une de ses surfaces principales (2') un revêtement (3) qui contient des particules (4) abrasives, et comporte à l'autre surface principale opposée (2") un revêtement (3) qui contient des particules (4) non abrasives.

11. Procédé de fabrication d'une éponge de nettoyage (1) telle que revendiquée dans une des revendications de 1 à 10, comprenant les étapes suivantes :
- mettre à disposition un corps de support (2) en un matériau mousse qui possède deux surfaces principales (2', 2") opposées l'une à autre,
- fabriquer une composition de revêtement par incorporation de particules (4) abrasives ou non abrasives dans une résine polyuréyhane, cependant que les particules (4) abrasives sont choisies dans le groupe qui consiste en particules de pierre ponce, particules de sable de quartz, particules de verre, particules de corindon, particules de bauxite calcinée et mélanges de cela, et ont une taille comprise 20 µm et 1000 µm, et cependant que les particules (4) non abrasives sont choisies dans le groupe qui consiste en dioxyde de silicium précipité, sable de rivière, sable du désert, poudre de coquille de noix et mélanges de cela, et ont une taille comprise 20 µm et 1000 µm,
- appliquer la composition de revêtement sur une des surfaces principales (2', 2") du corps de support (2), et
- laisser durcir la composition de revêtement.

12. Procédé de fabrication d'une éponge de nettoyage (1) telle que revendiquée dans une des revendications de 1 à 10, comprenant les étapes suivantes :
- mettre à disposition un corps de support (2) un matériau mousse qui possède deux surfaces principales (2', 2") opposées l'une à autre,
- appliquer une résine polyuréyhane sur une des surfaces principales (2', 2") du corps de support (2) pour générer un revêtement en résine polyuréyhane,
- répartir des particules (4) abrasives ou non abrasives sur le revêtement en résine polyuréyhane, cependant que les particules (4) abrasives sont choisies dans le groupe qui consiste en particules de pierre ponce, particules de sable de quartz, particules de verre, particules de corindon, particules de bauxite calcinée et mélanges de cela, et ont une taille comprise 20 µm et 1000 µm, et les particules (4) non abrasives sont choisies dans le groupe qui consiste en dioxyde de silicium précipité, sable de rivière, sable du désert, poudre de coquille de noix et mélanges de cela, et ont une taille comprise 20 µm et 1000 µm, et
- laisser durcir la résine polyuréyhane.

13. Procédé selon la revendication 11 ou 12, **caractérisé en ce que** la composition de revêtement qui est appliquée sur le corps de support (2) a une viscosité comprise entre 5.000 et 12.000 mPas, de préférence entre 7.000 et 10.000 mPas, ou **en ce que** la résine polyuréyhane qui est appliquée sur le corps de support (2) a une viscosité comprise entre 5.000 et 12.000 ou entre 1.000 et 5.000 mPas.

14. Procédé selon une des revendications de 11 à 13, **caractérisé en ce que** la résine polyuréyhane est une résine polyuréyhane à un composant qui, à l'air, durcit en deux à huit heures par réaction avec l'humidité de l'air à entre 20 et 25°C.

15. Procédé selon une des revendications de 11 à 14, **caractérisé en ce que** le corps de support (2) consiste en un matériau mousse, en particulier en un corps spongieux en polyuréthane qui, après que l'on ait laissé durcir la composition de revêtement ou la résine polyuréyhane, est, à sa surface principale (2', 2") non revêtue, collé avec un corps spongieux à base de cellulose ou en résine de mélamine de manière à obtenir un corps de support composite.
